# EUROPÄISCHE PATENTSCHRIFT

(11) **EP 0 877 788 B1**
(45) Veröffentlichungstag und Bekanntmachung des Hinweises auf die Patenterteilung: **24.05.2000**
(21) Anmeldenummer: 97903271.1
(22) Anmeldetag: 13.02.1997
(51) Int. Cl.: C11D 3/386, C11D 1/72, C11D 11/00

(54) **FESTE, WASSERFREIE ZUBEREITUNGEN**
SOLID, WATERLESS PREPARATIONS
PREPARATIONS SOLIDES ET ANHYDRES

(30) Priorität: 22.02.1996 DE 19606619
(43) Veröffentlichungstag der Anmeldung: 18.11.1998
(73) Patentinhaber: Cognis Deutschland GmbH, 40589 Düsseldorf (DE)
(72) Erfinder: COPETE VIDAL, Teresa, E-08037 Barcelona (ES); BRAU BALAGUE, Emili, E-43570 Santa-Barbara (ES)
(86) Internationale Anmeldenummer: EP9700668
(87) Internationale Veröffentlichungsnummer: WO9731089

(56) Entgegenhaltungen:
- EP-A- 0 034 039
- EP-A- 0 307 564
- EP-A- 0 452 393
- WO-A-95/35363
- DE-A- 4 407 801
- US-A- 5 474 577

## Beschreibung

### Gebiet der Erfindung

Die Erfindung betrifft feste Zubereitungen mit einem definierten Gehalt an sauren Cellulasen, ausgewählten Fettalkoholpolyglycolethem und Puffersalzen, ein Verfahren zur Erzeugung eines "stonewash"- Effektes auf gefärbtem Baumwollgewebe unter Einsatz der genannten Zubereitungen sowie deren Verwendung als Mittel zur Herstellung von gefärbten Baumwollgewebe mit "stonewash"-Effekt.

### Stand der Technik

Die Weltproduktion von Jeans beträgt jährlich mehrere Millionen Stück. Ein guter Teil dieser Menge wird einem künstlichen Alterungsprozeß unterzogen, bei dem man die Jeans zusammen mit Steinen in einer Waschflotte behandelt und dabei zwar einerseits abnutzt, gleichzeitig aber auch den Weichgriff verbessert und somit den Tragekomfort steigert. Die mit der Abnutzung verbundene statistische Auswaschung von Farbe wird im übrigen vom Verbraucher häufig gewünscht ("stonewash"-Eftekt).

Natürlich stellt die Beladung von Waschmaschinen mit Steinen einen Vorgang dar, der hohe Anforderungen an den Werkstoff stellt. Auch der Umstand, daß pro Waschvorgang nur eine begrenzte Zahl von Jeans so behandelt werden können und ein nicht unbeträchtlicher Teil von ihnen bei dieser Prozedur so stark geschädigt wird, daß er für den Verkauf nicht mehr in Frage kommt, ließen es geboten erscheinen, den Vorgang statt auf mechanischem auf chemischem Wege durchzuführen. Aus dem Stand der Technik war bereits bekannt, daß Cellulasen über die Eigenschaft verfügen, blauen Indigofarbstoff von Denimfasem abzulösen. Eine Übersicht hierzu ist von N.K.Lange in **C.R. 2.TRICEL Symposium, Espoo, Finnland, 1993, S. 263** erschienen.

In der Weiterentwicklung dieser Erkenntnis schlägt die Europäische Patentschrift **EP-B1 0452393** (Cayla) ein Verfahren zum heterogenen Vorwaschen von Baumwolltextilien vor, das unter Verwendung bestimmter Cellulasen bei pH-Werten unterhalb von pH = 6 durchgeführt wird. Aus den beiden Europäischen Patentanmeldung **EP-A2 0307564** und **EP-A1 0665324** (Ecolab) sind Verfahren zum Schaffen unterschiedlich gefärbter Bereiche von Textilien aus Cellulose durch Behandeln mit einer wäßrigen Flotte bekannt, die neben Cellulasen nichtionische Tenside vom Typ der Fettalkoholethoxylate mit bis zu 20 Ethylenoxideinheiten pro Mol Fettalkohol enthalten können.

Auch wenn es möglich ist, unter Einsatz von Produkten des Stands der Technik "stonewashed"-Jeans herzustellen, die denen nach konventioneller mechanischer Behandlung erhältlichen optisch kaum nachstehen, bleiben doch eine Reihe von Problemen ungelöst. So lassen beispielsweise die Enzymstabilisierung und insbesondere das Staubbindevermögen von Produkten gemäß des Stands der Technik zu wünschen übrig. Die Aufgabe der Erfindung hat somit darin bestanden, hochaktive Zubereitungen zur Erzielung eines "stonewash"-Effektes auf gefärbtem Baumwollgewebe hervorzurufen, die sich gleichzeitig noch durch ein hohes Staubbindevermögen auszeichnen und den behandelten Geweben einen angenehmen Weichgriff verleihen.

### Beschreibung der Erfindung

Gegenstand der Erfindung sind feste, wasserfreie Zubereitungen, bestehend aus
(a) 5 bis 50 Gew.-% sauren Cellulasen,
(b) 10 bis 20 Gew.-% Fettalkoholpolyglycolethem der Formel **(I)**,

   **R**^{**1**}**O(CH**_{**2**}**CH**_{**2**}**O)**_{**n**}**H** (I)

   in der R¹ für einen linearen Alkylrest mit 16 bis 22 Kohlenstoffatomen und n für Zahlen von 40 bis 100 steht, und
(c) ad 100 Gew.-% Citronensäure, anorganischen und/oder organischen Salzen.

Überraschenderweise wurde gefunden, daß sich Zubereitungen der genannten Art in besonderer Weise eignen, um auf gefärbtem Jeansstoff einen "stonewash"-Effekt hervorzurufen. Die Erfindung schließt die Erkenntnis ein, daß ein besonders vorteilhafter Effekt bei Temperaturen oberhalb von 50 und vorzugsweise bei 55 bis 65°C erreicht wird, also durchaus oberhalb des Aktivitätsoptimums der sauren Celluasen. Gegenüber Produkten des Stands der Technik, die als Tenside niedrigethoxylierte Fettalkoholpolyglycolether enthalten, wird eine verbesserte Enzymstabilisierung und damit eine höhere Aktivität und ein höheres Staubbindevermögen beobachtet, was es nicht nur möglich macht, den Prozeß mit einer niedrigeren Cellulasekonzentration durchzuführen, sondern auch Vorteile im Hinblick auf die Arbeitssicherheit und die Abwasserbelastung bietet.

Ein weiterer Gegenstand der Erfindung betrifft ein Verfahren zur Herstellung von Baumwollgewebe mit "stonewash"-Effekt, bei dem man eine wäßrige Flotte, enthaltend gefärbtes Baumwollgewebe mit einer festen, praktisch Zubereitung, bestehend aus
(a) 5 bis 50 Gew.-% sauren Cellulasen,
(b) 10 bis 20 Gew.-% Fettalkoholpolyglycolethem der Formel **(I)**,

   **R**^{**1**}**O(CH**_{**2**}**CH**_{**2**}**O)**_{**n**}**H** (I)

   in der R¹ für einen linearen Alkylrest mit 16 bis 22 Kohlenstoffatomen und n für Zahlen von 40 bis 100 steht, und
(c) ad 100 Gew.-% Citronensäure, anorganischen und/oder organischen Salzen
behandelt.

### Saure Cellulasen

Cellulasen (1,4-β-D-Glucan-4-glucanohydrolasen; EC 3.2.1.4.) stellen Enzymkomplexe dar, die am Abbau nativer Cellulose beteiligt sind. Bei den erfindungsgemäß einzusetzenden sauren Cellulasen handelt es sich um Enzyme, die vorzugsweise aus Kulturen von Aspergillus- oder Trichoderma-Arten hergestellt werden und ein Aktivitätsoptimum bei sauren pH-Werten im Bereich von 4 bis 6 aufweisen. Besonders bevorzugt sind saure Cellulasen, die unter der Marke Celluzyme® von der Novo Nordisk vertrieben und durch submerse Fermentation des Pilzes *Humicola insolens* hergestellt werden. Übersichten zur Wechselwirkung von Cellulasen mit Cellulose sind beispielsweise von E.Hoshino in **J. Biochem. 114, 230; 236 (1994), ibid. 115, 837 (1994)** sowie **J. Ferment. Bioeng. 77, 496 (1994)** zu finden.

### Fettalkoholpolyglycolether

Fettalkoholpolyglycolether stellen bekannte nichtionische Tenside dar, die man großtechnisch durch Alkoxylierung von Fettalkoholen mit Ethylenoxid und/oder Propylenoxid in Gegenwart homogener oder heterogener alkalischer Katalysatoren erhält. Im Hinblick auf die Parameter Enzymstabilisierung, Aktivität und Staubbindevermögen hat sich die Auswahl dieser Komponenten als kritisch erwiesen. Besonders vorteilhaft einzusetzende Fettalkoholpolyglycolether, die die Komponente (b) bilden, folgen daher der Formel (I), in der R¹ für einen linearen Alkylrest mit 16 bis 22 Kohlenstoffatomen und n vorzugsweise für Zahlen von 50 bis 80 steht. Typische Beispiele sind Anlagerungsprodukte von durchschnittlich 40 bis 100 und insbesondere 50 bis 60 Mol Ethylenoxid dn technisch Talgfettalkohole mit 16 bis 18 Külilenstoffatomen.

### Salze

Die Wahl der anorganischen bzw. organischen Salze ist an sich wenig kritisch. Im Hinblick auf die Stabilisierung der Cellulasen und das Staubbindevermögen haben sich jedoch Alkali- und/oder Erdalkalisulfate, -carbonate, -phosphate und -citrate besonders bewährt. Typische Beispiele sind Natriumsulfat, Kaliumsulfat, Calciumcarbonat, Natriumphosphat und Nathumcitrat. Obschon es sich selbstverständlich nicht um ein Salz handelt, kommt zudem auch Citronensäure in Betracht.

### Durchführung des Verfahrens

Zur Durchführung des Verfahrens werden die erfindungsgemäßen Zubereitungen in Mengen von üblicherweise 0,1 bis 10 und vorzugsweise 1 bis 5 Gew.-% - bezogen auf das Baumwollgewebe - eingesetzt. Das Flottengewichtsverhältnis Baumwollgewebe zu Wasser liegt in der Regel im Bereich von 1 : 10 bis 1 : 100. Vorzugsweise wird eine Flotte bestehend aus etwa 3 bis 5 kg Jeansstoff und 50 bis 80 kg Wasser hergestellt, der man 30 bis 200 und vorzugsweise 50 bis 100 g der erfindungsgemäßen Zubereitungen zusetzt. Es empfiehlt sich, das Verfahren bei einem pH-Wert im Bereich von 4,5 bis 5,5 und bei einer Temperatur im Bereich von 50 bis 65, vorzugsweise 55 bis 60°C durchzuführen. Falls gewünscht, kann man zusammen mit den Zubereitungen konventionelle Wäscheweichspülmittel einsetzen.

### Gewerbliche Anwendbarkeit

Die erfindungsgemäßen Zubereitungen verleihen gefärbtem Baumwollgewebe, insbesondere blauem Denim nicht nur einen typischen "stonewash"-Effekt, sondern auch einen angenehmen Weichgriff, sie verbessern zudem also auch den Tragekomfort. Ein weiterer Gegenstand der Erfindung betrifft daher die Verwendung der erfindungsgemäßen festen Zubereitungen zur Erzielung eines "stonewash"-Effektes auf gefärbtem Baumwollgewebe.

### Beispiele

**Beispiel 1.** Ein Paar fabrikneuer Blue Jeans wurden in eine Waschmaschine des Typs Siemens Siewamat 3573 mit einem Fassungsvermögen von 5,5 kg Wäsche und ca. 60 1 Wasser gegeben. Die Jeans wurden mit einem konventionellen, amylasehaltigen Vollwaschmittel einmal bei 40°C vorgewaschen. Anschließend wurden über den Waschmittelzulauf 50 g einer Zubereitung bestehend aus
15 Gew.-% Celluzyme,
15 Gew.-% Talgfettalkohol+50 EO und
70 Gew.-% Natriumcitrat/Citronensäure (1:1) zugegeben. Dabei wurde die Staubentwicklung beim Einfüllen mit "staubfrei" (+) oder "nicht staubfrei" (-) beurteilt. Die Flotte wurde 60 min bei 55°C behandelt und anschließend zweimal klargespült. Der "stonewash"-Effekt und der Weichgriff wurden subjektiv von einem Panel bestehend aus 6 geschulten Personen auf einer Skala von 1 (sehr deutlich bzw. sehr weich) bis 6 (kaum feststellbar bzw. hart) beurteilt. Das Ergebnis ist in Tabelle 1 zusammengefaßt.

**Vergleichsbeispiel V1.** Beispiel 1 wurde wiederholt, jedoch anstelle des Talgfettalkohol+50 EO ein Talgfettalkohol+20EO eingesetzt und die Behandlung über einen Zeitraum von 60 min bei einer Temperatur von 55°C durchgeführt. Die Ergebnisse sind in Tabelle 1 zusammengefaßt.

**Vergleichsbeispiel V2.** Vergleichsbeispiel V1 wurde wiederholt, die Behandlung jedoch nicht über einen Zeitraum von 60, sondern von 90 min durchgeführt. Die Ergebnisse sind in Tabelle 1 zusammengefaßt.

**Vergleichsbeispiel V3.** Vergleichsbeispiel V2 wurde wiederholt, die Behandlung jedoch nicht bei einer Temperatur von 55, sondern 40°C durchgeführt. Die Ergebnisse sind in Tabelle 1 zusammengefaßt

Das Beispiel und die Vergleichsbeispiele zeigen, daß nur bei Einsatz der erfindungsgemäßen Zubereitungen gefärbte Baumwollgewebe erhalten werden, die sich sowohl durch einen optimalen "stonewash"-Effekt als auch durch einen angenehmen Weichgriff auszeichnen. Im Gegensatz zu den Produkten des Stands der Technik sind die erfindungsgemäßen Zubereitungen beim Umfüllen praktisch staubfrei.

## Patentansprüche

1. Feste, wasserfreie Zubereitungen, bestehend aus
(a) 5 bis 50 Gew.-% sauren Cellulasen,
(b) 10 bis 20 Gew.-% Fettalkoholpolyglycolethem der Formel **(I)**,
**R**^{**1**}**O(CH**_{**2**}**CH**_{**2**}**O)**_{**n**}**H** (I)
in der R¹ für einen linearen Alkylrest mit 16 bis 22 Kohlenstoffatomen und n für Zahlen von 40 bis 100 steht, und
(c) ad 100 Gew.-% Citronensäure, anorganischen und/oder organischen Salzen.

2. Verfahren zur Herstellung von Baumwollgewebe mit "stonewash"-Effekt, bei dem man eine wäßrige Flotte, enthaltend gefärbtes Baumwollgewebe mit einer festen, wasserfreien Zubereitung, bestehend aus
(a) 5 bis 50 Gew.-% sauren Cellulasen,
(b) 10 bis 20 Gew.-% Fettalkoholpolyglycolethem der Formel **(I)**,
**R**^{**1**}**O(CH**_{**2**}**CH**_{**2**}**O)**_{**n**}**H** (I)
in der R¹ für einen linearen Alkylrest mit 16 bis 22 Kohlenstoffatomen und n für Zahlen von 40 bis 100 steht, und
(c) ad 100 Gew.-% Citronensäure, anorganischen und/oder organischen Salzen
behandelt.

3. Verfahren nach Anspruch 2, **dadurch gekennzeichnet,** daß man saure Cellulasen einsetzt, die ein Aktivitätsoptimum bei einem pH-Wert im Bereich von 4,5 bis 5 aufweisen.

4. Verfahren nach den Ansprüchen 2 und/oder 3, **dadurch gekennzeichnet,** daß man Fettalkoholpolyglycolether der Formel **(I)** einsetzt, in der R¹ für einen linearen Alkylrest mit 16 bis 22 Kohlenstoff-atomen und n für Zahlen von 50 bis 80 steht.

5. Verfahren nach mindestens einem der Ansprüche 2 bis 4, **dadurch gekennzeichnet,** daß man Puffersalze einsetzt, die ausgewählt sind aus der Gruppe, die gebildet wird von Alkali- und/oder Erdalkalisulfaten, phosphaten und -citraten.

6. Verfahren nach mindestens einem der Ansprüche 2 bis 5, **dadurch gekennzeichnet,** daß man die wasserfreien Zubereitungen in Mengen von 0,1 bis 10 Gew.-% - bezogen auf das Baumwollgewebe - einsetzt.

7. Verfahren nach mindestens einem der Ansprüche 2 bis 6, **dadurch gekennzeichnet,** daß man die Behandlung der Gewebe mit einem Flottengewichtsverhältnis Baumwollgewebe zu Wasser im Bereich von 1 : 10 bis 1 : 100 durchführt.

8. Verfahren nach mindestens einem der Ansprüche 2 bis 7, **dadurch gekennzeichnet,** daß man die Behandlung der Gewebe bei einem pH-Wert im Bereich von 4,5 bis 5,5 durchführt.

9. Verfahren nach mindestens einem der Ansprüche 2 bis 8, **dadurch gekennzeichnet,** daß man die Behandlung der Gewebe bei einer Temperatur im Bereich von 50 bis 65°C durchführt.

10. Verwendung von festen Zubereitungen nach Anspruch 1 als Mittel zur Erzielung eines "stone-wash"-Effektes auf gefärbtem Baumwollgewebe.

## Claims

1. Solid water-free preparations consisting of
(a) 5 to 50% by weight of acidic cellulases,
(b) 10 to 20% by weight of fatty alcohol polyglycol ethers corresponding to formula (I):
R¹O(CH₂CH₂O)ₙH
in which R¹ is a linear alkyl group containing 16 to 22 carbon atoms and n is a number of 40 to 100, and
(c) to 100% by weight citric acid, inorganic and/or organic salts.

2. A process for the production of "stonewash" effect cotton fabric in which an aqueous liquor containing dyed cotton fabric is treated with a solid water-free preparation consisting of
(a) 5 to 50% by weight of acidic cellulases,
(b) 10 to 20% by weight of fatty alcohol polyglycol ethers corresponding to formula (I):
R¹O(CH₂CH₂O)ₙH
in which R¹ is a linear alkyl group containing 16 to 22 carbon atoms and n is a number of 40 to 100, and
(c) to 100% by weight citric acid, inorganic and/or organic salts.

3. A process as claimed in claim 2, characterized in that acidic cellulases with optimum activity at a pH value of 4.5 to 5 are used.

4. A process as claimed in claim(s) 2 and/or 3, characterized in that fatty alcohol polyglycol ethers corresponding to formula (I), in which R¹ is a linear alkyl group containing 16 to 22 carbon atoms and n is a number of 50 to 80, are used.

5. A process as claimed in at least one of claims 2 to 4, characterized in that buffer salts selected from the group consisting of alkali metal and/or alkaline earth metal sulfates, phosphates and citrates are used.

6. A process as claimed in at least one of claims 2 to 5, characterized in that the water-free preparations are used in quantities of 0.1 to 10% by weight, based on the cotton fabric.

7. A process as claimed in at least one of claims 2 to 6, characterized in that the fabric is treated with a liquor ratio by weight of cotton fabric to water of 1:10 to 1:100.

8. A process as claimed in at least one of claims 2 to 7, characterized in that the treatment of the fabric is carried out at a pH value of 4.5 to 5.5.

9. A process as claimed in at least one of claims 2 to 8, characterized in that the treatment of the fabric is carried out at a temperature of 50 to 65°C.

10. The use of the solid preparations claimed in claim 1 as a means of obtaining a "stonewash" effect on dyed cotton fabric.

## Revendications

1. Préparations solides, anhydres, consistant en :
a) de 5 à 50 % en poids de cellulases acides,
b) de 10 à 20 % en poids d'éthers d'alcool gras et de polyglycol de formule (I)
**R**^{**1**}**O(CH**_{**2**}**CH**_{**2**}**O)**_{**n**}**H** (I)
dans laquelle R¹ représente un radical alkyle linéaire ayant de 16 à 22 atomes de carbone et n représente des nombres allant de 40 à 100 et,
c) qsp 100 % en poids d'acide citrique, de sels minéraux et/ou organiques.

2. Procédé de préparation de tissus en coton ayant un effet de « lavage par une pierre » dans lequel on traite un jus aqueux contenant un tissu en coton de couleur, avec une préparation solide, anhydre formée,
a) de 5 à 50 % en poids de cellulases acides,
b) de 10 à 20 % en poids d'éther d'alcool gras et de polyglycol de formule (I)
**R**^{**1**}**O(CH**_{**2**}**CH**_{**2**}**O)**_{**n**}**H** (I)
dans laquelle R¹ représente un radical alkyle linéaire ayant de 16 à 22 atomes de carbone et n représente des nombres allant de 40 à 100, et
c) qsp 100 % en poids d'acide citrique, de sels minéraux et/ou organiques.

3. Procédé selon la revendication 2,
caractérisé en ce qu'
on met en oeuvre des cellulases acides qui possèdent un optimum d'activité à une valeur de pH dans la zone de 4,5 à 5.

4. Procédé selon les revendications 2 et/ou 3,
caractérisé en ce qu'
on met en oeuvre un éther d'alcool gras et de polyglycol de formule (I) dans laquelle R¹ représente un radical alkyle linéaire ayant de 16 à 22 atomes de carbone et n représente des nombres allant de 50 à 80.

5. Procédé selon au moins une des revendications 2 à 4,
caractérisé en ce qu'
on met en oeuvre des sels tampon qui sont choisis dans le groupe qui est formé par des sulfates, des phosphates et des citrates de métal alcalin et/ou de métal alcalino-terreux.

6. Procédé selon au moins une des revendications 2 à 5,
caractérisé en ce qu'
on met en oeuvre les préparations anhydres, en quantités allant de 0,1 à 10 % en poids rapporté au tissu en coton.

7. Procédé selon au moins une des revendications 2 à 6,
caractérisé en ce qu'
on effectue le traitement des tissus avec un rapport pondéral de jus à l'eau dans la zone de 1 : 10 à 1 : 100.

8. Procédé selon au moins une des revendications 2 à 7,
caractérisé en ce qu'
on effectue le traitement des tissus à une valeur de pH dans la zone de 4,5 à 5,5.

9. Procédé selon au moins une des revendications 2 à 8,
caractérisé en ce qu'
on effectue le traitement des tissus à une température dans la plage de 50 à 65°C.

10. Utilisation des préparations solides selon la revendication 1, comme agent pour l'obtention d'un effet de « lavage par une pierre » sur des tissus en coton de couleur.
